# EUROPÄISCHE PATENTSCHRIFT

(11) **EP 0 523 576 B1**
(45) Veröffentlichungstag und Bekanntmachung des Hinweises auf die Patenterteilung: **02.01.1997**
(21) Anmeldenummer: 92111843.6
(22) Anmeldetag: 11.07.1992
(51) Int. Cl.: B22D 11/12

(54) **Verfahren und Anlage zum Herstellen eines Metallstranges durch Giessen**
Method of and apparatus for continuously cast metal strands
Procédé et installation de fabrication de barres métalliques par coulée continue

(30) Priorität: 19.07.1991 DE 4123956
(43) Veröffentlichungstag der Anmeldung: 20.01.1993
(73) Patentinhaber: Thyssen Stahl Aktiengesellschaft, 47166 Duisburg (DE); USINOR SACILOR Société Anonyme, F-92800 Puteaux (FR)
(72) Erfinder: Sowka, Eberhard, W-4220 Dinslaken (DE); Höffken, Erich, W-4220 Dinslaken (DE); Krüger, Dieter, W-4220 Dinslaken (DE)
(74) Vertreter: Cohausz & Florack Patentanwälte

(56) Entgegenhaltungen:
- EP-A- 0 304 490
- WO-A-90/00456
- DD-A- 220 854
- DD-A- 293 283
- DE-A- 2 942 270
- DE-A- 3 127 259
- DE-B- 1 266 101
- DE-C- 2 165 944
- DE-C- 2 528 024
- DE-C- 3 150 946
- GB-A- 2 072 068

## Beschreibung

In einer aus der Praxis bekannten Anlage (z.B. EP-A-0 344 095) zur Herstellung von gegossenen Strängen, beispielsweise aus Stahl, wird der flüssige Stahl in eine oszillierende Durchlaufkokille eingegossen, deren Wände gekühlt sind. Der sich bildende, noch nicht durcherstarrte Strang wird fortlaufend am unteren Ende der Kokille ausgezogen. Üblicherweise wird bei einem solchen Verfahren die Oberfläche des flüssigen Stahls in der Kokille mit einer Schlackenschicht abgedeckt, die zum einen den flüssigen Stahl vor der Oxidation durch den in der Umgebungsatmosphäre befindlichen Sauerstoff schützen soll, zum anderen auch als Schmiermittel zwischen dem erstarrenden Strang und der Kokillenwand während des Strangauszuges benötigt wird. Das führt dazu, daß die Oberfläche des aus der Kokille austretenden Stranges mit flüssiger Schlacke bedeckt ist. Beim nachfolgenden Kühlen des Stranges durch auf die Strangoberfläche aufgespritztes Wasser wird dieser Schlackenfilm verfestigt. Ferner tritt eine Verzunderung des Stranges infolge der Wechselwirkung des Stahls mit der Umgebungsluft ein, so daß im Endergebnis ein Strang entsteht, an dessen Oberfläche Zunder, verfestigte Schlacke und andere Verunreinigungen haften. Diese Verunreinigungen werden durch an der Strangoberfläche angreifende Führungsrollen oder beim nachfolgenden Transport des Stranges durch im Bereich von Kühl- und Nachbehandlungsaggregaten angeordnete, an der Strangoberfläche angreifende Transportrollen in die Strangoberfläche eingedrückt, weshalb die Oberflächenqualität des Stranges leidet und Nachbehandlungen des Stranges erforderlich werden. Ein weiterer Nachteil ist, daß die Oberfläche der Führungsrollen durch die Zunder- und Schlackenteilchen zerkratzt wird und die Reibung zwischen Strang und Rollen ungleichmäßig wird und dadurch die Gefahr einer Rißbildung in der Strangoberfläche entsteht. Ein erhöhter Rollenverschleiß ergibt sich ferner durch Korrosion infolge einer Reaktion der Rollenoberfläche mit dem durch Schlacke verunreinigten und deshalb besonders aggressiven Kühlwasser.

Auch bei einem anderen, aus der Praxis bekannten Verfahren zur Herstellung eines Metallbandes durch Gießen und anschließendes Walzen ist die Oberflächenqualität des Bandes nicht optimal. Bei diesem bekannten Verfahren wird der aus der Kokille austretende Strang vor dem Walzen durch Aufsprühen von Wasser auf 1000°C bis 1200°C abgekühlt. Die Einhaltung dieser Temperatur ist für das anschließende Walzen wichtig, weil bei niedrigeren Temperaturen eine Umformung des Gußgefüges des Stranges durch Walzen ohne Rißbildung nicht gewährleistet ist. Mit sanftem Aufsprühen von Wasser auf die Bandoberfläche lassen sich diese Temperaturen einhalten. An Metallbändern, die nach diesem Verfahren hergestellt wurden, wurde festgestellt, daß deren Oberflächenqualität nicht optimal war. Ursache für diese nicht befriedigende Oberflächenqualität waren eingewalzte Schlacke und/oder Zunder.

Schließlich ist es bekannt, einen aus einer Stranggießanlage kommenden Strang dadurch zu entzundern, daß auf seine Oberfläche Wasser unter hohem Druck aufgespritzt wird, so daß der Zunder abplatzt und die Wasserstrahlen den abgeplatzten Zunder vor sich her und vom Strang herunterschieben (DE-PS 31 50 946).

Nachteilig wirkt sich bei dieser Betriebsweise allerdings aus, daß einerseits die zum Ablösen und Wegspülen des Zunders benötigten Wassermengen nicht nur örtlich starke Abkühlungen an der Strangoberfläche verursachen, so daß es zu thermischen Spannungen in der Strangoberfläche und in deren Folge zu Rissen in der Strangoberfläche kommt, sondern sich auch ein aggressives Medium durch die Reaktion des aufgespritzten Wassers und der Schlacke bildet, das die Oberflächen der Rollen angreift. Hinzu kommt, daß sich nicht ganz vermeiden läßt, daß weggespülter Zunder zwischen die nächsten Rollen gelangt und in die Strangoberfläche eingedrückt wird. Letzteres führt sowohl zu verstärktem Rollenverschleiß als auch zu Fehlern in der Strangoberfläche.

Der Erfindung liegt die Aufgabe zugrunde, ein Verfahren und eine Anlage zum Herstellen eines Metallstranges von hoher Oberflächenqualität durch Gießen und gegebenenfalls anschließendes Walzen zu schaffen.

Diese Aufgabe wird verfahrensmäßig dadurch gelöst, daß nach dem Gießen von der Oberfläche des Stranges Schlacke, Zunder und dergleichen Fremdstoffe ablösend abgesaugt werden. Vorteilhafterweise geschieht das Absaugen von Zunder, Schlacke und anderen Fremdstoffen möglichst dicht am Ausgang der Kokille, solange weder Schlacke noch Strang mit Kühlwasser in Berührung gekommen sind.

Auf diese Weise wird sicher eine Reaktion der Schlacke mit dem Kühlwasser vermieden. Auf jeden Fall sollte der Absaugvorgang abgeschlossen sein, ehe der Strang in das erste Förderollenpaar einläuft, so daß das Eindrücken von Fremdkörpern in die Strangoberfläche sicher vermieden wird.

Bei Anlagen, bei welchen der Strang direkt aus der Gießhitze durch Walzen verformt wird, ist es von größtem Vorteil, daß Zunder, Schlacke und ähnliche Fremdstoffe von der Strangoberfläche beseitigt sind, ehe der Walzvorgang beginnt. Bei den für das Walzen erforderlichen hohen Drücken werden diese Fremdkörper sonst tief in die Strangoberfläche eingedrückt und führen zu erheblichen Beschädigungen und Qualitätsverminderungen des Walzproduktes.

Das Absaugen der mit dem Strang abgeförderten Schlacke und gegebenenfalls des sich nach Austritt des Stranges aus der Kokille bildenden Zunders läßt sich bei Temperaturen von 1000°C bis 1300°C wegen des geringen Haftkontaktes wirkungsvoll und ohne wesentliche Abkühlung der Strangoberfläche durchführen, so daß nicht die Gefahr besteht, daß es bei der anschließenden Umformung des Stranges durch Walzen zu einer Rißbildung kommt. Da Schlacke und Zunder vollständig von der Oberfläche entfernt werden, besteht nicht länger die Gefahr des Einwalzens von Schlacke und Zunder in die Bandoberfläche. Im Ergebnis erhält man mit dem erfindungsgemäßen Verfahren also ein Band mit einer hohen Oberflächenqualität.

Das Absaugen der Schlacke von der Strangoberfläche ist besonders leicht, wenn die Schlacke an der Grenzfläche zum Strang noch flüssig ist. Unter Berücksichtigung der Stranggeschwindigkeit und der Strangoberflächentemperatur am Ausgang der Kokille läßt sich die Beschaffenheit des die Schlacke bildenden Gießpulvers bezüglich dessen Schmelzintervalls derart wählen, daß im Bereich der Absaugung die Schlacke an der Grenzfläche Strang/Schlacke flüssig ist.

Es hat sich als vorteilhaft erwiesen, wenn die Schlacke vom Strang an derjenigen Stelle in der Gießmaschine abgesaugt wird, an der die Strangoberflächentemperatur mehr als 100°C über der Liquidustemperatur der Schlacke liegt. Dies kann unter Berücksichtigung der Gießgeschwindigkeit und/oder durch Auswahl einer entsprechenden Gießschlacke erreicht werden.

Bei dünnen Strängen bis 50 mm Dicke und einer um mindestens eine Zehnerpotenz größeren Breite reicht es aus, wenn das Absaugen der Schlacke an den Breitseiten des Stranges erfolgt. In solchen Fällen wird auch von den Schmalseiten so viel Schlacke abgesaugt, daß es nicht zu einem Einwalzen von Schlacke in die Breitseiten kommt.

Das Absaugen sollte mit einem Druck von < 900 mbar, insbesondere 300 - 400 mbar, an der Strangoberfläche erfolgen. Dieser Unterdruck reicht aus, um nicht nur lose Schlackenpartikel, sondern auch noch flüssige Schlacke rückstandsfrei abzusaugen.

Zur Vermeidung von Zunderbildung auf dem Strang während seines Aufenthaltes im Bereich zwischen dem Kokillenausgang und den Walzgerüstrollen kann dieser Bereich einschließlich dem Absaugebereich unter einer Stahl nichtoxidierenden Atmosphäre gehalten werden. Diese nichtoxidierende Atmosphäre kann bevorzugt aus Argon Stickstoff oder einem Gemisch aus diesen beiden Gasen und höchstens 100 ppm Sauerstoff bestehen.

Das erfindungsgemäße Verfahren läßt sich mit großem Vorteil auch zur Herstellung von dünnen Bändern direkt aus der Gießhitze einsetzen. Sofern hierbei, wie an sich bekannt, am Kokillenausgang der teilerstarrte Strang bis zum Zusammenschweißen seiner Strangschalen zusammengequetscht wird, wird in der Regel die Schlacke direkt unterhalb des Kokillenausganges abgesaugt.

Bei der Herstellung von besonders dünnen Bändern, beispielsweise unter 10 mm Dicke, ist es vorteilhaft, die Quetschrollen direkt am Kokillenausgang anzuordnen, weil nur dort wegen der noch nicht weit fortgeschrittenen Erstarrung der Strangschalen diese eine der gewünschten geringen Dicke der Bänder entsprechende kleine Dicke haben und die gewünschte Dickenreduzierung mit vergleichsweise kleinen Quetschkräften zu erzielen ist. In diesem Fall erfolgt das Absaugen der Schlacke nach dem Zusammenquetschen der Strangschalen. Wie sich gezeigt hat, ist dabei die Gefahr sehr gering, daß schon beim Zusammenquetschen der Strangschalen Schlacke in die Oberfläche des Stranges eingedrückt wird, da, wie erwähnt, für das Zusammenquetschen der Strangschalen nur geringe Kräfte benötigt werden und ferner die auf der Strangoberfläche haftende Schlacke während des Zusammenquetschens flüssig bleibt.

Sofern Schlacke, Zunder und andere Verunreinigungen auf der Strangoberfläche festhaften, hat es sich als vorteilhaft erwiesen, unmittelbar vor dem Absaugen dieser Verunreinigungen ein Gas, insbesondere ein Inertgas, unter hohem Druck auf die Strangoberfläche aufzublasen und so die Verunreinigungen von der Strangoberfläche zu lösen. Der Ablöseeffekt des aufgeblasenen Mediums ist besonders wirkungsvoll, wenn statt Gas ein flüssiges Medium, insbesondere Wasser, eingesetzt wird. In diesem Fall ist es allerdings zur Vermeidung einer unerwünscht starken Abkühlung an der Strangoberfläche gegebenenfalls mit der Folge der Rißbildung erforderlich, nur geringe Wassermengen, dafür aber unter hohem Druck, einzusetzen. In der Praxis hat sich gezeigt, daß in vielen Fällen eine Wassermenge ausreicht, die beim Auftreffen auf den heißen Strang praktisch vollständig verdampft. Aus diesem Grunde, aber auch bei geringem Wasserüberschuß, kann ein sich aus der Schlacke und dem aufgespritzten Wasser bildendes aggressives Medium die Oberfläche der nächsten Rollen nicht angreifen, weil es sofort abgesaugt wird.

Zweckmäßigerweise werden in gleichmäßigem Abstand voneinander Fluidstrahlen schräg auf die Strangoberfläche geleitet, und zwar so, daß über die gesamte Strangbreite ein schmaler Streifen mit Gas beaufschlagt wird. Das gleiche kann selbstverständlich auch mit einer senkrecht zur Strangauslaufrichtung angeordneten Schlitzdüse erreicht werden.

Sofern erforderlich, kann zur Vermeidung einer Abkühlung der Strangoberfläche das aufgeblasene Gas erhitzt sein.

Eine erfindungsgemäße Anlage zur Herstellung eines Metallstranges, die aus einer üblichen Stranggießvorrichtung mit einer Kokille und am Kokillenauslauf angeordneten Kühleinrichtungen und Führungsrollen für den Strang besteht, ist erfindungsgemäß dadurch gekennzeichnet, daß zwischen der Kokille und den Führungsrollen beiden Breitseiten des gegossenen Stranges Absaugdüsen für die Schlacke zugeordnet sind.

Gegenstand der Erfindung ist ferner eine Anlage zum Herstellen eines Metallbandes, die aus einer Stranggießvorrichtung mit einer Kokille, und ihr unmittelbar nachgeordneten Preß- bzw. Walzgerüstrollen besteht. Eine solche Anlage ist erfindungsgemäß dadurch gekennzeichnet, daß zwischen der Stranggießvorrichtung und den Preß- oder Walzgerüstrollen beiden Breitseiten des gegossenen Stranges zugeordnete Absaugdüsen angeordnet sind. Vorzugsweise sind am Kokillenausgang Quetschrollen angeordnet, denen die Absaugdüsen in Laufrichtung des Stranges nachgeordnet sind.

Die Absaugdüsen können an eine übliche Vakuumapparatur angeschlossen sein, welche den erforderlichen Druck von < 900 mbar, insbesondere 300 - 400 mbar, erreicht. Ferner kann es zweckmäßig sein, zwischen der Vakuumapparatur und den Saugdüsen eine Abscheidevorrichtung für die Schlacke und andere Verunreinigungen vorzusehen, um so die Schlacke und die anderen Verunreinigungen aufzufangen und einer Wiederverwertung zuzuführen. Zum Aufblasen des Fluids auf die Strangoberfläche kann oberhalb der Saugdüse eine oder mehrere Düsen unter einem spitzen Winkel zur Strangachse, vorzugsweise unter einem spitzen Winkel zur Stranglaufrichtung, angeordnet sein. Eine andere Möglichkeit ist es, quer zur Strangachse auf allen Seiten des Stranges eine Schlitzdüse anzuordnen, deren Fluidstrahl die gesamte Bandbreite überstreicht.

Im folgenden wird die Erfindung anhand einer zwei Ausführungsbeispiele schematisch in Seitenansicht darstellenden Zeichnung näher erläutert. Im einzelnen zeigen:
- Figur 1: eine Brammenstranggießanlage,
- Figur 2: eine Stranggießanlage mit Walzgerüsten für die Herstellung von Stahlband
**und**
- Figur 3: die Stranggießanlage gemäß Figur 2 in einem vergrößertem Ausschnitt.

Bei der Brammenstranggießanlage nach Figur 1 wird aus einem Gießgefäß 1 eine darunter angeordnete, oszillierende Durchlaufkokille 2 mit schmelzflüssigem Stahl gefüllt. In der Durchlaufkokille 2 entsteht ein Stahlstrang 3 mit erstarrter Strangschale 3a und noch nicht durcherstarrtem Kern 3b. Der Stahlstrang 3 gelangt über eine von Rollen 4 gebildete Bogenführung, in der er durch Aufsprühen von Wasser gekühlt wird, in den Bereich von horizontal angeordneten Transportrollen 5.

Unmittelbar unterhalb der Durchlaufkokille 2 befinden sich Absaugdüsen 6a,6b, die sich über die gesamte Breite des Stahlstranges 3 erstrecken und mit einer Vakuumapparatur 7a,7b verbunden sind. Über die Absaugdüsen 6a,6b wird an der Oberfläche des Stahlstranges 3 haftende flüssige und/oder erstarrte Schlacke und gegebenenfalls Zunder und andere Verunreinigungen von der Strangoberfläche abgesaugt, noch bevor der Stahlstrang 3 von den Rollen 4 der Bogenführung erfaßt wird.

Die Stranggießeinrichtung mit den Walzgerüsten gemäß den Figuren 2 und 3 weist ein Gießgefäß 11 mit einer darunter angeordneten, trichterförmigen, oszillierenden Durchlaufkokille 12 auf, in die aus dem Gießgefäß 11 schmelzflüssiger Stahl gefüllt wird. In der Durchlaufkokille 12 entsteht ein flacher Stahlstrang 13 mit erstarrten Strangschalen 13a und noch nicht erstarrtem Kern 13b. Dieser Stahlstrang gelangt am Ausgang der Durchlaufkokille 12 zwischen Quetschrollen 14, durch die er derart zusammengedrückt wird, daß seine bereits verfestigten Strangschalen 13a an ihren inneren Wandungen miteinander verschweißen. Auf diese Art und Weise läßt sich eine Dickenreduzierung um einen Faktor 2 bis 3 bei einer verhältnismäßig geringen Quetschkraft von 20 bis 50 t erreichen. Der Stahlstang 13 verläßt die Quetschrollen 14 mit einer Oberflächentemperatur von 1000°C bis 1300°C und gelangt zwischen in einem Abstand von 50 bis 150 cm unter der Durchlaufkokille 11 angeordnete Rollen 15 eines Walzgerüstes, wo der nunmehr durcherstarrte Strang 13 bei einem wesentlich höheren Druck, und zwar von bis zu 300 t, in der Dicke reduziert wird. Bei einem Walzdruck von bis zu 300 t lassen sich Verformungsgrade bis zu etwa 30 % erreichen. Die Rollen 15 des Walzgerüstes können allerdings auch für eine minimale Dickenreduktion des Stahlstranges 13 eingerichtet sein.

Bevor der Stahlstrang 13 jedoch zwischen die Rollen 15 des ersten Walzgerüstes gelangt, passiert er auf beiden Seiten des Stahlstranges angeordnete Absaugdüsen 16a,16b, die als Schlitzdüsen ausgebildet sein können und sich in einem Abstand von 5 bis 10 mm von der Strangoberfläche über die ganze Breitseite des Stranges erstrecken. Die Absaugdüsen 16a,16b werden mit einem Druck an der Strangoberfläche von < 900 mbar, insbesondere 300 - 400 mbar, am Absaugschlitz betrieben. Sie sind an einer Vakuumapparatur 17a,17b angeschlossen. Mittels dieser Absaugdüsen 16a,16b wird an der Strangoberfläche haftende, flüssige und/oder erstarrte Schlacke, und eventuell schon gebildeter Zunder und andere Verunreinigungen von der Strangoberfläche abgesaugt, so daß der Stahlstrang 13 mit weitgehend metallisch blanker Oberfläche zwischen die Rollen 15 des ersten Walzgerüstes gelangt. Durch das Absaugen dieser Schlacke und anderer Verunreinigungen von der Oberfläche wird verhindert, daß Schlacke und Verunreinigungen in die Strangoberfläche eingewalzt werden.

Der Bereich zwischen der Unterkante der Kokille 12 und den Rollen 15 des ersten Walzgerüstes kann in einem unter Inertgas stehenden Gehäuse untergebracht sein.

Um das Ablösen von Schlacke und/oder Zunder von der Bandoberfläche zu unterstützen, können in unmittelbarer Nähe der Absaugdüsen 6a,6b,16a,16b mit einem Blasmittel, insbesondere einem Inertgas, betriebene Düsen angeordnet sein, die mit schrägem Blasstrahl die Verunreinigungen von der Strangoberfläche abschälen.

## Patentansprüche

1. Verfahren zum Herstellen eines Metallstranges durch Gießen, insbesondere in einer oszillierenden Durchlaufkokille,
**dadurch gekennzeichnet,** daß nach dem Gießen von der Oberfläche des Stranges Schlacke, Zunder und dergleichen Fremdstoffe ablösen abgesaugt werden.

2. Verfahren nach Anspruch 1,
**dadurch gekennzeichnet,** daß das Absaugen von Schlacke, Zunder und dergleichen Fremdstoffen vor dem Aufspritzen von Kühlwaser auf die Strangoberfläche abgeschlossen ist.

3. Verfahren nach den Ansprüchen 1 oder 2,
**dadurch gekennzeichnet,** daß das Absaugen von Schlacke, Zunder und dergleichen Fremdstoffen vor Eintritt des Stranges in ein erstes Führungsrollenpaar abgeschlossen ist.

4. Verfahren nach einem der Ansprüche 1 bis 3,
**dadurch gekennzeichnet,** daß das Absaugen von Zunder, Schlacke oder ähnlichen Fremdstoffen vor dem Walzen des Metallstranges erfolgt.

5. Verfahren nach den Ansprüchen 1 bis 4,
**dadurch gekennzeichnet,** daß das Absaugen von Schlacke, Zunder und dergleichen Fremdstoffen von der Strangoberfläche bei einer Oberflächentemperatur von 1000°C bis 1300°C erfolgt.

6. Verfahren nach den Ansprüchen 1 bis 5,
**dadurch gekennzeichnet,** daß beim Absaugen die Schlacke an der Grenzfläche Strang/Schlacke flüssig ist.

7. Verfahren nach den Ansprüchen 1 bis 6,
**dadurch gekennzeichnet,** daß das Absaugen der Schlacke an den Breitseiten des Stranges erfolgt.

8. Verfahren nach einem der Ansprüche 1 bis 7,
**dadurch gekennzeichnet,** daß das Absaugen mit einem Druck an der Strangoberfläche von < 900 mbar, insbesondere 300 - 400 mbar, erfolgt.

9. Verfahren nach einem der Ansprüche 1 bis 8,
**dadurch gekennzeichnet,** daß das Absaugen unter einer Stahl nichtoxidierenden Atmosphäre erfolgt.

10. Verfahren nach Anspruch 9,
**dadurch gekennzeichnet,** daß die nichtoxidierende Atmosphäre aus Argon, Stickstoff oder einem Gemisch dieser Gase und höchstens 100 ppm Sauerstoff besteht.

11. Verfahren nach einem der Ansprüche 1 bis 10,
**dadurch gekennzeichnet,** daß am Kokillenausgang der teilerstarrte Strang bis zum Zusammenschweißen seiner Strangschalen zusammengequetscht wird und das Absaugen der Schlacke und dergleichen Fremdstoffen vor dem Zusammenquetschen der Strangschalen erfolgt.

12. Verfahren nach einem der Ansprüche 1 bis 10,
**dadurch gekennzeichnet,** daß am Kokillenausgang der teilerstarrte Strang bis zum Zusammenschweißen seiner Strangschalen zusammengequetscht wird und daß das Absaugen der Schlacke und dergleichen Fremdstoffen unmittelbar nach dem Zusammenquetschen der Strangschalen erfolgt.

13. Verfahren nach den Ansprüchen 1 bis 12,
**dadurch gekennzeichnet,** daß Schlacke und Zunder vor dem Absaugen von der Strangoberfläche gelöst werden, insbesondere durch Aufblasen eines gasförmigen oder flüssigen Mediums, insbesondere Wasser, unter hohem Druck.

14. Anlage zum Herstellen eines Metallstranges, bestehend aus einer Stranggießvorrichtung mit einer Durchlaufkokille (2) nachgeordneten Kühleinrichtungen und Strangführungsrollen (4),
**dadurch gekennzeichnet,** daß zwischen der Durchlaufkokille (2) und den Führungsrollen (4) den Breitseiten des gegossenen Stranges (13) zugeordnete Absaugdüsen (6a,6b) für Schlacke, Zunder und dergleichen Fremdstoffen vorgesehen sind.

15. Anlage zum Herstellen eines Metallbandes, bestehend aus einer Stranggießvorrichtung mit einer Durchlaufkokille (12) und ihr unmittelbar nachgeordneten Preß- oder Walzgerüstrollen (15),
**dadurch gekennzeichnet,** daß zwischen der Durchlaufkokille (12) und den Preß- oder Walzgerüstrollen (15) beiden Breitseiten des gegossenen Stranges (13) zugeordnete Absaugdüsen (16a,16b) für Schlacke, Zunder und dergleichen Fremdstoffen vorgesehen sind.

16. Anlage nach Anspruch 15,
**dadurch gekennzeichnet,** daß am Ausgang der Durchlaufkokille (12) Quetschrollen (14) angeordnet sind, vor denen die Absaugdüsen (16a,16b) angeordnet sind.

17. Anlage nach Anspruch 15,
**dadurch gekennzeichnet,** daß am Ausgang der Durchlaufkokille (12) Quetschrollen (14) angeordnet sind, hinter denen die Absaugdüsen (16a,16b) angeordnet sind.

18. Anlage nach den Ansprüchen 14 bis 17,
**dadurch gekennzeichnet,** daß die Absaugdüsen (6a,6b,16a,16b) unter Zwischenschaltung einer Abscheidevorrichtung an eine Vakuumapparatur (7a,7b,17a,17b) angeschlossen sind.

19. Vorrichtung nach den Ansprüchen 14 bis 18,
**dadurch gekennzeichnet,** daß in Stranglaufrichtung vor den Absaugdüsen (6a,6b,16a,16b) mindestens eine Düse zum Aufblasen eines Fluids auf die Strangoberfläche angeordnet ist.

## Claims

1. A process for the production of a continuously cast metal bar, more particularly in an oscillating continuous chill mould, characterized in that after casting, slag, scale and similar foreign bodies are released and removed from the surface of the bar by suction.

2. A process according to claim 1, characterized in that the suctional removal of slag, scale and similar foreign bodies is completed before cooling water is sprayed on to the surface of the bar.

3. A process according to claims 1 or 2, characterized in that the suctional removal of slag, scale and similar foreign bodies is completed before the bar enters a first pair of guide rollers.

4. A process according to one of claims 1 to 3, characterized in that the suctional removal of scale, slag or similar foreign bodies takes place prior to the rolling of the metal bar.

5. A process according to claims 1 to 4, characterized in that the suctional removal of slag, scale and similar foreign bodies from the surface of the bar takes place at a surface temperature of 1000°C to 1300°C.

6. A process according to claims 1 to 5, characterized in that during suctional removal the slag is liquid at the metal/slag boundary face.

7. A process according to claims 1 to 6, characterized in that the suctional removal of the slag takes place on the wide sides of the bar.

8. A process according to claims 1 to 7, characterized in that suctional removal takes place in a pressure of < 900 mbar, more particularly 300 - 400 mbar on the surface of the bar.

9. A process according to claims 1 to 8, characterized in that suctional removal takes place in an atmosphere which does not oxidise steel.

10. A process according to claim 9, characterized in that the non-oxidizing atmosphere consists of argon, nitrogen or a mixture of these gases and at most 100 ppm oxygen.

11. A process according to one of claims 1 to 10, characterized in that to the welding together of its shells, the partially solidified bar is pinched together at the chill mould outlet and the suctional removal of the slag and similar foreign bodies takes place prior to the pinching together of the bar shells.

12. A process according to one of claims 1 to 10, characterized in that up to the welding together of its shells the partially solidified bar is pinched together at the chill mould outlet and the suctional removal of the slag and similar foreign bodies takes place immediately following the pinching together of the bar shells.

13. A process according to claims 1 to 12, characterized in that prior to suctional removal from the bar surface, slag and scale are released more particularly by the high pressure top blowing of a gaseous or liquid medium, more particularly water.

14. An installation for the production of a metal bar, consisting of a continuous casting device having cooling devices and bar-guiding rollers (4) disposed downstream of a continuous chill mould (2), characterized in that suctional removal nozzles (6a, 6b) associated with the wide sides of the cast bar (13) slag, scale and similar foreign bodies are provided between the continuous chill mould (2) and the guide rollers (4).

15. An installation for the production of a metal strip (sic), consisting of a continuous casting device having a continuous chill mould (12) and pressure or roll stand rollers (15) disposed immediately downstream thereof, characterized in that suctional nozzles (16a, 16b) associated with both wide sides of the cast bar (13) for slag, scale and similar foreign bodies are provided between the continuous chill mould (12) and the pressure or roll stand rollers (15).

16. An installation according to claim 15, characterized in that disposed at the outlet of the continuous chill mould (12) are pinch rollers (14), upstream of which the suctional removal rollers (16a, 16b) are disposed.

17. An installation according to claim 15, characterized in that disposed at the outlet of the continuous chill mould (12) are pinch rollers (14), downstream of which the suctional removal rollers (16a, 16b) are disposed.

18. An installation according to claims 14 to 17, characterized in that the suctional removal nozzles (6a, 6b, 16a, 16b) are connected to a vacuum apparatus (7a, 7b, 17a, 17b) with the interposition of a separating device.

19. An installation according to claims 14 to 18, characterized in that at least one nozzle for the top blowing of a fluid on to the surface of the bar disposed upstream of the suctional removal nozzles (6a, 6b, 16a, 16b) in the direction in which the bar runs.

## Revendications

1. Procédé de fabrication d'une barre métallique par coulée, en particulier dans une lingotière oscillante, à passage continu, caractérisé en ce qu'après la coulée, des scories, de la calamine et d'autres impuretés similaires sont aspirées en les décollant de la surface de la barre continue.

2. Procédé selon la revendication 1, caractérisé en ce que l'aspiration de scories, de calamine, et d'autres impuretés similaires est achevée avant la projection d'eau de refroidissement sur la surface de la barre.

3. Procédé selon les revendications 1 ou 2,caractérisé en ce que l'aspiration de scories, de calamine et d'autres impuretés similaires est achevée avant l'entrée de la barre dans un premier couple de cylindres de guidage.

4. Procédé selon l'une des revendications 1 à 3, caractérisé en ce que l'aspiration de scories, de calamine et d'autres impuretés similaires est effectuée avant le laminage de la barre métallique continue.

5. Procédé selon l'une des revendications 1 à 4, caractérisé en ce que l'aspiration de scories, de calamine et d'autres impuretés similaires de la surface de la barre est effectuée à une température de surface de 1000°C à 1300°C.

6. Procédé selon les revendications 1 à 5, caractérisé en ce que, pendant l'aspiration, les scories présentes à l'interface scories/barre sont liquides.

7. Procédé selon les revendications 1 à 6, caractérisé en ce que l'aspiration des scories est effectuée sur les grands côtés de la barre continue.

8. Procédé selon l'une des revendications 1 à 7, caractérisé en ce que l'aspiration s'effectue à une pression à la surface de la barre, qui est < 900 mbar, notamment de l'ordre de 300 à 400 mbar.

9. Procédé selon l'une des revendications 1 à 8, caractérisé en ce que l'aspiration s'effectue dans une atmosphère qui n'oxyde pas l'acier.

10. Procédé selon la revendication 9, caractérisé en ce que l'atmosphère non-oxydante est composée d'argon, d'azote, ou d'un mélange de ces gaz, présentant une teneur en oxygène ne dépassant pas 100 ppm.

11. Procédé selon l'une des revendications 1 à 10, caractérisé en ce qu'à la sortie de la lingotière, la barre continue partiellement solidifiée est cinglée jusqu'à obtention d'une soudure de ses croûtes, et en ce que l'aspiration des scories et impuretés similaires est effectuée avant l'écrasement des croûtes de la barre.

12. Procédé selon l'une des revendications 1 à 10, caractérisé en ce qu'à la sortie de la lingotière, la barre continue partiellement solidifiée est cinglée jusqu'à obtention d'une soudure de ses croûtes, et en ce que l'aspiration des scories et impuretés similaires est effectuée immédiatement après l'écrasement des croûtes de la barre.

13. Procédé selon les revendications 1 à 12, caractérisé en ce que les scories et la calamine sont décollées de la surface de la barre avant l'opération d'aspiration, en particulier par projection d'un fluide gazeux ou liquide, en particulier de l'eau, à une pression élevée.

14. Installation de fabrication d'une barre métallique continue, composée d'un dispositif de coulée continue comportant des dispositifs de refroidissement placés en aval d'une lingotière (2) à passage continu, et des cylindres de guidage (4) de la barre,
caractérisée en ce que des buses d'aspiration (6a, 6b), associées aux grands côtés de la barre coulée (13), conçues pour l'aspiration de scories, de calamine, et d'autres impuretés similaires, sont prévues entre la lingotière (2) à passage continu et les cylindres de guidage (4).

15. Installation de fabrication d'une bande métallique, composée d'un dispositif de coulée continue comportant une lingotière (12) à passage continu et des cylindres (15) d'une cage de presse ou de laminoir placés immédiatement en aval de la lingotière,
caractérisée en ce que des buses d'aspiration (16a, 16b), associées aux grands côtés de la bande ou barre coulée (13), conçues pour l'aspiration de scories, de calamine, et d'autres impuretés similaires sont prévues entre la lingotière (12) à passage continu et les cylindres de la cage (15) de presse ou de laminoir.

16. Installation selon la revendication 15, caractérisée en ce que des cylindres cingleurs (14) sont disposés à la sortie de la lingotière (12) à passage continu, les buses d'aspiration (16a, 16b) étant disposées devant ces cylindres.

17. Installation selon la revendication 15, caractérisée en ce que des cylindres cingleurs (14) sont disposés à la sortie de la lingotière (12) à passage continu, les buses d'aspiration (16a, 16b) étant disposées derrière ces cylindres.

18. Installation selon les revendications 14 à 17, caractérisée en ce que les buses d'aspiration (6a, 6b; 16a, 16b) sont reliées à un appareil à vide (7a, 7b; 17a, 17b) par l'intermédiaire d'un dispositif séparateur.

19. Installation selon les revendications 14 à 18, caractérisée en ce qu'au moins un gicleur pour la projection d'un fluide sur la surface de la barre continue est prévu en amont des buses d'aspiration (6a, 6b; 16a, 16b), dans le sens de l'avance de la barre continue.
